# EUROPÄISCHE PATENTSCHRIFT

(11) **EP 3 908 682 B1**
(45) Veröffentlichungstag und Bekanntmachung des Hinweises auf die Patenterteilung: **17.08.2022**
(21) Anmeldenummer: 21716326.0
(22) Anmeldetag: 30.03.2021
(51) Int. Cl.: C22C 9/04

(54) **PB-FREIE CU-ZN-LEGIERUNG**
PB-FREE CU-ZN ALLOY
ALLIAGE CU-ZN SANS PLOMB

(30) Priorität: 30.03.2020 DE 202020101700 U
(43) Veröffentlichungstag der Anmeldung: 17.11.2021
(73) Patentinhaber: Otto Fuchs KG, 58540 Meinerzhagen (DE)
(72) Erfinder: REETZ, Björn, 47800 Krefeld (DE); MÜNCH, Tileman, 41751 Viersen (DE); PLETT, Thomas, 57392 Schmallenberg (DE)
(74) Vertreter: Haverkamp Patentanwälte PartG mbB
(86) Internationale Anmeldenummer: PCT/EP2021/058264
(87) Internationale Veröffentlichungsnummer: WO 2021/198236

(56) Entgegenhaltungen:
- JP-A- 2019 178 694
- US-A1- 2014 259 674
- US-A1- 2016 040 269
- US-A1- 2017 145 549

## Beschreibung

Die Erfindung betrifft eine Pb-freie Cu-Zn-Legierung, insbesondere zum Herstellen von unter geschmierten Bedingungen eingesetzten Legierungsprodukten. Beschrieben ist des Weiteren ein aus einer solchen Legierung hergestelltes Legierungsprodukt.

Das im Werkstoff-Datenblatt (Stand 2005) des Deutschen Kupferinstituts beschriebene Sondermessing CuZn37Mn3Al2PbSi (CW713R) ist eine seit vielen Jahren in großem Umfange eingesetzte Legierung, die sich durch einen hohen Verschleißwiderstand und eine gute Warmumformbarkeit auszeichnet. Dieser Werkstoff weist hohe Festigkeitswerte und eine mittlere Spanbarkeit auf und hat eine gute Korrosionsbeständigkeit. Aus diesem Grunde wird diese Legierung für Konstruktionsteile im Maschinenbau, für Synchronringe und Ventilführungsrohre im Automobilbau sowie für eine Reihe von Gleitlagerelementen und Warmpressteilen eingesetzt. Dieses bedeutet, dass aus dieser Legierung hergestellte Legierungsprodukte unter geschmierten Bedingungen eingesetzt werden. Mögliche Anwendung betreffen das permanente Eintauchen in Öl oder die Zuführung von Schmierstoff durch dafür vorgesehene Kanal- und Nutsysteme. Synchronringe befinden sich in einer Ölumgebung. Gleiches kann für Gleitlagerelemente gelten, die jedoch auch nur ölgeschmiert sein können. Eingesetzt wird diese Legierung auch zum Herstellen von Bauteilen, die in der Hydraulik verwendet werden, wie beispielsweise Verteilerplatten. Diese vorbekannte Legierung weist folgende Zusammensetzung auf (Angaben in Gew.-%): Cu: 57,0 - 59,0 %, Mn: 1,5 - 3,0 %, Al: 1,3 - 2,3 %, Si: 0,3 - 1,3 %, Rest Zink nebst unvermeidbaren Verunreinigungen. Als zulässige Beimengungen werden geduldet (Angaben in Gew.-%): Ni: max. 1,0 %, Fe: max. 1,0 %, Sn: max. 0,4 %, Pb: 0,2 - 0,8 %.

Wie sich aus der bereits eingangs wiedergegebenen Werkstoffbezeichnung ergibt, enthält diese vorbekannte Legierung Pb. Dieses Element ist für die Zerspanbarkeit verantwortlich und beeinflusst aufgrund dessen Einbaus in tribologische Schichten das Einlaufverhalten sowie Reibung und Verschleiß bei Gleitanwendungen.

Die Sondermessinglegierung CW713R zeichnet sich durch vielseitige Anwendungseigenschaften aus, wie beispielsweise einen hohen Verschleiß- und Kavitationswiderstand, eine Schmierstoffverträglichkeit und hinreichend mechanische Eigenschaften, insbesondere im Hinblick auf die Festigkeit und Zähigkeit des Legierungsprodukts. Zu diesen zählt auch eine gute Zerspanbarkeit. Das Element Pb wird zum Erzielen der gewünschten Zerspanbarkeit in Messinglegierungen eingebracht.

Aus gesundheitlichen Aspekten sowie aufgrund von Umweltgesichtspunkten ist man in jüngerer Zeit bemüht, Messinglegierungen bleifrei auszulegen. Dabei ist man bemüht, wenn möglich, nicht auf die durch das Element Pb in der Legierung bewirkten Eigenschaften verzichten zu müssen.

DE 10 2005 017 574 A1 beschreibt eine verschleißfeste Messinglegierung für Synchronringe mit einem optionalen Bleianteil. Als Zusammensetzung (Angaben in Gew.-%) ist 57,5 - 59 % Kupfer, 2 - 3,5 % Mangan, 1 - 3 % Aluminium, 0,9 - 1,5 % Silizium, 0,15 - 0,4 % Eisen, 0 - 1 % Blei, 0 - 1 % Nickel, 0 - 0,5 % Zinn und Rest Zink.

WO 2014/152619 A1 offenbart eine Messinglegierung für Turbolader mit folgender, optional Blei enthaltender Zusammensetzung (Angaben in Gew.-%): 57 - 60 % Kupfer, 1,5 - 3,0 % Mangan, 1,3 - 2,3 % Aluminium, 0,5 - 2,0 % Silizium, 0 - 1 % Nickel, 0 - 1 % Eisen, 0 - 0,4 % Zinn, 0 - 0,1 % Blei und Rest Zink.

Für Gleitanwendungen nennt JP S56-127741 A eine Messinglegierung mit folgender Zusammensetzung vor (Angaben in Gew.-%): 54 - 66 % Kupfer, 1,0 - 5,0 % Mangan, 1,0 - 5,0 % Aluminium, 0,2 - 1,5 % Silizium, 0,5 - 4,0 % Nickel, 0,1 - 2,0 % Eisen, 0,2 - 2,0 % Zinn und Rest Zink.

Ausgehend von diesem diskutierten Stand der Technik liegt der Erfindung die Aufgabe zugrunde, eine Pb-freie Cu-Zn-Legierung vorzuschlagen, die sich grundsätzlich für einen Einsatzzweck bzw. eine Verwendung eignet, für die auch die vorstehend zum Stand der Technik beschriebene Legierung CuZn37Mn3Al2PbSi geeignet war. Dabei wäre es wünschenswert, wenn die mechanischen Festigkeitseigenschaften gegenüber dieser vorbekannten Sondermessinglegierung sogar noch verbessert wären, ohne jedoch Einbußen hinsichtlich der Kalt- und Warmumformbarkeit und der Zerspanbarkeit hinnehmen zu müssen.

Gelöst wird diese Aufgabe durch eine Pb-freie Cu-Zn-Legierung mit folgender Zusammensetzung (Angaben in Gew.-%):
Cu: 57 - 59%,
Mn: 1,7 - 2,7 %,
Al: 1,3 - 2,2 %,
Si: 0,4 - 1,0 %,
Ni: 0,4 - 0,85 %,
Fe: 0,3 - 0,7 %,
Sn: 0,15 - 0,4 %,
Rest Zn nebst unvermeidbaren Verunreinigungen mit 0,05 Gew.-% je Element, wobei die Summe der unvermeidbaren Verunreinigungen 0,15 Gew.-% nicht überschreitet.

Unvermeidbare Verunreinigungen in der Legierung sind zugelassen mit 0,05 Gew.-% je Element, wobei die Summe der unvermeidbaren Verunreinigungen 0,15 Gew.-% nicht überschreitet.

Diese Legierung zeichnet sich vor allem durch die Auswahl der Legierungselemente Ni, Fe und Sn aus, ebenso wie durch die beanspruchten Gehalte dieser Elemente an der Legierungszusammensetzung im Verhältnis zu den weiteren Legierungselementen vor allem Mn, Al und Si. Diese ausgewogene Legierungszusammensetzung gewährleistet besonders gute Eigenschaften des Legierungsproduktes in Bezug auf eine Kalt- und Warmumformbarkeit, die Zerspanbarkeit, die Festigkeit und den Verschleißwiderstand, letzterer vor allem unter geschmierten Bedingungen. Dieses Ergebnis ist überraschend, da als Pb-Ersatz in anderen Sondermessinglegierungen Bi eingesetzt wird, die erfindungsgemäße Legierung jedoch Bi nicht verwendet. Während auch die vorbekannte Legierung CuZn37Mn3Al2PbSi zwar eine gute Warmumformbarkeit aufweist, ist beim Gegenstand der beanspruchten Legierung nicht nur eine besonders gute Warmumformbarkeit gegeben, sondern auch eine gute Kaltumformbarkeit. Letzteres war bei der vorbekannten Legierung nicht der Fall. Von Interesse bei dieser Legierung ist, dass sich diese eignet, um Schmiedestücke herzustellen. Werden die Schmiedestücke einem anschließenden Entspannungsglühen unterworfen, wobei dieses in einem Temperaturbereich zwischen 300° C und 450° C durchgeführt wird, kann durch diese Maßnahme der Anteil an eingelagerten α-Mischkristallen auf 10 - 15 % erhöht werden. Um die gewünschten Eigenschaften zu erreichen, ist ein Glühen in einem Temperaturbereich bereits von 350 bis 380° C in vielen Fällen bereits ausreichend. Dieser erhöhte Anteil an α-Mischkristallen begründet die verbesserte Kaltumformbarkeit. Ohne einen solchen Glühschritt enthält das Legierungsgefüge einen Anteil von α-Mischkristallen von weniger als 3 - 5 %. Dieselben Vorteile eines Entspannungsglühens stellen sich auch bei stranggepressten Produkten ein, wobei ebenfalls ein Gefüge mit α-Mischkristallanteil von 10 - 15 % durch die genannte thermische Behandlung erzielt werden kann.

Nicht vorhersehbar für die an der Entwicklung dieser Legierung beteiligten Personen waren die mit dieser Legierung erzielbaren Festigkeitswerte und die gegenüber Vergleichslegierungen überraschend deutlich bessere Kavitationsbeständigkeit. Die aus der erfindungsgemäßen Legierung durch Schmieden hergestellten Legierungsprodukte weisen eine 0,2 %-Dehngrenze zwischen 330 und 350 MPa auf, was deutlich mehr ist als mit Schmiedestücken der Legierung CuZn37Mn3Al2PbSi üblich war (Werte von 230 bis 300 MPa). Die Zugfestigkeit von aus der erfindungsgemäßen Legierung hergestellten Legierungsprodukten beträgt 600 bis 640 MPa. Bei der vorbekannten Legierung CuZn37Mn3Al2PbSi liegen die Zugfestigkeitswerte üblicherweise zwischen 590 bis 670 MPa. Mit besonderen Behandlungen können auch etwas höhere Zugfestigkeitswerte erzielt werden.

Untersuchungen haben gezeigt, dass das Zusammenspiel der Elemente Ni, Fe und Sn untereinander, aber auch mit Mn, Al und Si und im Zusammenhang mit einer Ausbildung von intermetallischen Phasen zu besonders guten Ergebnissen führt, wenn der Mn-Gehalt auf 1,9 - 2,6 %, der Al-Gehalt auf 1,4 - 2,1 %, der Ni-Gehalt von 0,45 - 0,75 % und der Fe-Gehalt von 0,3 - 0,6 % kontrolliert wird. Als besonders geeignet hat sich für die gewünschten Zwecke mit einer besonderen Ausprägung aus guter Kalt- und Warmumformbarkeit, Zerspanbarkeit, Festigkeit und Verschleißwiderstand ergeben, wenn die Legierungszusammensetzung wie folgt gewählt ist (Angaben in Gew.-%):
Cu: 57,5 - 58,5 %,
Mn: 2,0 - 2,5 %,
Al: 1,5-2,0 %,
Si: 0,50 - 0,70 %,
Ni: 0,50 - 0,70 %,
Fe: 0,5 - 0,55 %,
Sn: 0,20 - 0,35 %.

Die besonderen Eigenschaften eines aus dieser Legierung hergestellten Legierungsproduktes liegen darin begründet, dass vorzugsweise der Si-Gehalt nicht kleiner als der Ni-Gehalt ist. Ferner ist der Sn-Gehalt der Legierung vorzugsweise so abgestimmt, dass dieser maximal nur 50 % des Ni-Gehaltes bzw. nur maximal 50 % des Si-Gehaltes beträgt. Vorzugsweise ist der Ni-Gehalt nicht kleiner als der Si-Gehalt, wobei Abweichungen von bis zu 0,075 % toleriert werden. Auch der Fe-Gehalt spielt im Zusammenspiel mit den anderen Elementen eine Rolle. Vorzugsweise ist der Fe-Gehalt um etwa 0,05 % bis 0,1 Gew.-% geringer als der Ni-Gehalt.

Die vorstehend beschriebenen besonderen Eigenschaften eines aus dieser Legierung hergestellten Legierungsproduktes ergeben sich sowohl bei Schmiedeprodukten als auch bei stranggepressten Produkten.

### Beispiele

Etliche Legierungen aus der erfindungsgemäßen Legierung wurden gegossen, anschließend stranggepresst und Teile davon einem nachgeschalteten Schmiedeschritt unterworfen. Parallel wurde eine Vergleichsprobe des Werkstoffes CW713R in derselben Weise hergestellt. Nachstehend sind beispielhaft zwei erfindungsgemäße Proben bezüglich ihrer Legierungszusammensetzung - die Proben 1 und 2 - und die Zusammensetzung einer Vergleichsprobe (CW713R) wiedergegeben:

| | **Cu** | **Zn** | **Sn** | **Fe** | **Mn** | **Ni** | **Al** | **Si** | **Pb** |
|---|---|---|---|---|---|---|---|---|---|
| **Probe 1** | 58,4 | Rest | 0,26 | 0,46 | 2,1 | 0,52 | 1,67 | 0,52 | 0 |
| **Probe 2** | 58,0 | Rest | 0,23 | 0,46 | 2,13 | 0,54 | 1,55 | 0,6 | 0 |
| **CW713R** | 58,1 | Rest | 0,15 | 0,35 | 2,2 | 0,32 | 1,6 | 0,7 | 0,7 |

Nach dem Guss (Stranguss) wurden Blöcke gesägt und anschließend aus den Blöcken Stangen mit einem Durchmesser von 50 mm und einer Länge von 20 m gepresst. Die Strangpresstemperatur der untersuchten Probenreihe lag zwischen 685° C und 710° C. Die Strangpresstemperatur der beschriebenen Proben betrug etwa 700° C. Das sich einstellende Gefüge ist über die gepresste Stange sehr homogen, und zwar sowohl in Längsrichtung als auch in Querrichtung der gepressten Stange über ihre gesamte Länge hinweg. Einzig zu beobachten ist, dass die Korngröße vom Pressanfang zum Pressende hin etwas abnimmt, wie dieses üblicherweise beim Strangpressen zu beobachten ist. Das Gefüge besteht so gut wie ausschließlich aus β-Phase mit eingelagerten intermetallischen Verbindungen (Mischsiliziden, die in Pressrichtung eingeregelt sind). Der Anteil der intermetallischen Verbindungen liegt bei etwa 3 - 4 %.

Figuren 1a, 1b zeigen Mikroaufnahmen von der Probe 1 im Presszustand vom Pressanfang (Figur 1a längs zur Pressrichtung; Figur 1b quer zur Pressrichtung). Figuren 2a, 2b zeigen entsprechende Gefügebilder vom Pressende. Die von den gepressten Stangen geschnittenen Proben wurden in einem nachfolgenden Schritt thermisch entspannt, und zwar für drei Stunden bei 360° C. Infolge des Entspannungsglühens wurde im Gefüge eine α-Mischkristallphase gebildet, sodass ein vom β-Mischkristall dominiertes Gefüge mit einem α-Mischkristallanteil von etwa 14 % gebildet worden ist. Der Anteil intermetallischer Phasen liegt bei gut 3 %.

Figuren 3a, 3b zeigen Gefügebilder der Probe 2 nach dem vorbeschriebenen Entspannungsglühen.

Die vorgenannten Gefügeparameter und die Festigkeitswerte dieser Proben sind in nachstehender Tabelle wiedergegeben:

| | **Zustand** | **α-Anteil [%]** | **IMP-Anteil** | **Zugfestigkeit [%]** | **Bruchdehnung [%]** | **0,2% Dehngrenze [MPa]** | **HBW** |
|---|---|---|---|---|---|---|---|
| **Probe 1** | Presszustand | < 4 | 3,7 | 671 | 19,4 | 367 | 169 |
| **Probe 2** | Presszustand und geglüht | 14 | 3,1 | 649 | 22,5 | 321 | 162 |
| **CW713R** | Presszustand | 10 | 3,4 | 643 | 16 | 318 | 155 |

Mit IMP sind die intermetallischen Phasen bezeichnet. Die Härte HBW wurde als HBW 2,5/62,5 gemessen.

Das Gefüge der Vergleichsprobe CW713R im Presszustand ist β-Phasendominiert mit einem Anteil an α-Mischkristallphase von etwa 10 %. Das in dieser Legierung enthaltene Pb wirkt kornfeinend und dient als Spanbrecher. Figur 4 zeigt ein Gefügebild in der Probe CW713R im Presszustand und nach einer Glühbehandlung, entsprechend derjenigen der Probe 2. Der Anteil an α-Mischkristallphase beträgt etwa 40 - 45 %.

Aus den gepressten Stangen wurden in einem nachfolgenden Schritt zum Herstellen von Verteilerplatten Stutzen als Schmiedevorprodukte abgetrennt und diese warm geschmiedet. Geschmiedet wurden die Schmiedestücke bei der Probenreihe bei Temperaturen zwischen 635° C und 670° C. Die Probe 2 und die Vergleichsprobe sind bei etwa 650° C geschmiedet worden. Das sich einstellende Mikrogefüge eines solchermaßen geschmiedeten Vorproduktes für eine Verteilerplatte für eine hydraulische Anwendung ist in Figuren 5a, 5b gezeigt. Figur 5a zeigt das Mikrogefüge am Rand, während Figur 5b das Mikrogefüge im Kern des Schmiedeproduktes zeigt.

Diese Abbildungen verdeutlichen das über den Durchmesser des geschmiedeten Halbzeuges sehr homogene Gefüge. Dieses besteht so gut wie ausschließlich aus β-Phase mit eingelagerten intermetallischen Phasen von gut 3 %.

In einem nachfolgenden Schritt wurden Proben dieser Art geglüht, und zwar für drei Stunden bei 360° C. Im Zuge dieses Glühprozesses bildete sich ein Anteil an α-Phase von etwa 12 %. Der Anteil an intermetallischen Phasen erhöhte sich auf etwa 3,7 %. Das Gefüge des geglühten Halbzeuges zum Herstellen einer Verteilerplatte für hydraulische Anwendungen ist in Figuren 6a, 6b gezeigt (Figur 6a Rand; Figur 6b Kern). Deutlich erkennbar ist die darin enthaltene α-Phase.

In der nachstehenden Tabelle sind die Gefügeparameter und die mechanischen Festigkeitswerte zu diesen Proben wiedergegeben:

| | **Zustand** | **α-Anteil [%]** | **IMP-Anteil** | **Zugfestigkeit [%]** | **Bruchdehnung [%]** | **0,2% Dehngrenze [MPa]** | **HBW** |
|---|---|---|---|---|---|---|---|
| **Probe 2** | geschmiedet | < 0,1 | 3,1 | 626 | 15,6 | 341 | 174 |
| **Probe 2** | geschmiedet und geglüht | 12 | 3,7 | 624 | 13,2 | 340 | 174 |
| **CW713R** | geschmiedet | 5 | 3,5 | 535 | 14,5 | 275 | 158 |

Wird die geschmiedete Vergleichsprobe (CW713R) einem Glühprozess unterzogen, wie vorstehend beschrieben, erhöht sich der Anteil an α-Phase deutlich, und zwar auf bis zu etwa 40 %.

Aus der Legierung gemäß Probe 2 und derjenigen der Vergleichslegierung (CW713R) wurden zudem Rohre durch Strangpressen hergestellt. Von den Rohren wurden Abschnitte abgetrennt, die anschließend zum Vergleichen der Zerspanbarkeit der beiden Legierungen zerspanend durch Drehen bearbeitet wurden. Im Zuge dieser Drehbearbeitung wurden Ringe erstellt. Die Zerspanbarkeit des aus der Legierung gemäß Probe 2 hergestellten Ringes ist interessanterweise mindestens so gut wie die Zerspanbarkeit des Ringes, hergestellt aus der Vergleichslegierung. Dieses ist bemerkenswert, da die erfindungsgemäße Probe (Probe 2) im Unterschied zu der Legierungszusammensetzung der Vergleichsprobe kein Pb enthält, und zwar deswegen, da das Legierungselement Pb bei der Vergleichsprobe für die gute Zerspanbarkeit dieser Legierung verantwortlich gemacht wird.

Das erfindungsgemäße Legierungsprodukt kann direkt gezogen werden. Dennoch wird ein Zwischenglühen vor dem Ziehen bevorzugt, um ein möglichst spannungsfreies Legierungsprodukt zu erzielen. Ferner haben zusätzliche Untersuchungen mit den Legierungszusammensetzungen der Proben 1 und 2 für unterschiedlich eingestellte Werkstoffzustände ergeben, dass die Zugfestigkeit Rₘ, die 0,2%-Dehngrenze, die Bruchdehnung und die Härte HB auch für direkt gezogene oder für nach einem Zwischenglühschritt gezogene Probestücke gegenüber Halbzeug aus der Vergleichslegierung CW713R deutlich gesteigert ist. Entsprechendes ergab sich bei beiden Varianten der Proben für einen Werkstoffzustand nach einem abschließenden Entspannungsglühen. Festgestellt wurde dieses an aus der Legierung hergestellten Schmiedestücken ebenso wie an stranggepressten Halbzeugen, die nach dem Pressen gezogen (gereckt) worden sind. In beiden Fällen kann ein anschließendes Glühen zum Abbau von in dem jeweiligen Werkstück enthaltenen Spannungen hilfreich sein.

Des Weiteren wurden Kavitationsuntersuchungen mit der geschmiedeten und geglühten Probe 2 unternommen. Hierzu wurden Oberflächen von aus der Probe 2 gewonnenen Testkörpern zunächst mit einer Körnung von 1000 Mesh geschliffen und an diesen dann ein Kavitationstest gemäß ASTM G32 in destilliertem Wasser durchgeführt. Dabei hat sich gezeigt, dass der hoch eingeschätzte Kavitationswiderstand der Vergleichslegierung CW713R nochmals deutlich gesteigert werden konnte. Diese Verringerung der Kavitationsneigung in Wasser deutet darauf hin, dass Legierungsprodukte mit der erfindungsgemäßen Zusammensetzung auch bei einer hohen dynamischen Belastung in einer Schmierstoffumgebung, wie sie beispielsweise in Zylinderbuchsen von Axialkolbenpumpen auftritt, eine verbesserte Standfestigkeit aufweisen. Derartige Zylinderbuchsen sind aus stranggepressten und anschließend kaltgezogenen (gereckten) Halbzeugen hergestellt. Daher sind Zylinderbuchsen für derartige Anwendungen für die Herstellung aus erfindungsgemäßen Legierung besonders geeignet.

## Patentansprüche

1. Pb-freie Cu-Zn-Legierung zum Herstellen von unter geschmierten Bedingungen eingesetzten Legierungsprodukten mit folgender Zusammensetzung (Angaben in Gew.-%):
Cu: 57 - 59 %,
Mn: 1,7 - 2,7 %,
Al: 1,3 - 2,2 %,
Si: 0,4 - 1,0 %,
Ni: 0,4 - 0,85 %,
Fe: 0,3 - 0,7 %,
Sn: 0,15 - 0,4 %,
Rest Zn nebst unvermeidbaren Verunreinigungen mit 0,05 Gew.-% je Element, wobei die Summe der unvermeidbaren Verunreinigungen 0,15 Gew.-% nicht überschreitet.

2. Pb-freie Cu-Zn-Legierung nach Anspruch 1, **gekennzeichnet durch:**
Mn: 1,9 - 2,6 %,
Al: 1,4 - 2,1 %,
Ni: 0,45 - 0,75 %,
Fe: 0,3 - 0,6 %.

3. Pb-freie Cu-Zn-Legierung nach Anspruch 2, **gekennzeichnet durch:**
Cu: 57,5 - 58,5 %,
Mn: 2,0 - 2,5 %,
Al: 1,5 - 2,0 %,
Si: 0,50 - 0,70 %,
Ni: 0,50 - 0,70 %,
Fe: 0,35 - 0,55 %,
Sn: 0,20 - 0,35 %.

4. Pb-freie Cu-Zn-Legierung nach einem der Ansprüche 1 bis 3, **dadurch gekennzeichnet, dass** der Si-Gehalt nicht kleiner ist als der Ni-Gehalt.

5. Pb-freie Cu-Zn-Legierung nach einem der Ansprüche 1 bis 4, **dadurch gekennzeichnet, dass** der Sn-Gehalt maximal 50 % des Ni-Gehaltes und maximal 50 % des Si-Gehaltes beträgt.

6. Pb-freie Cu-Zn-Legierung nach einem der Ansprüche 1 bis 5, **dadurch gekennzeichnet, dass** der Fe-Gehalt um 0,05 % bis 0,1 % geringer ist als derjenige des Ni-Gehaltes.

7. Schmiedeprodukt, hergestellt aus einer Pb-freien Cu-Zn-Legierung nach einem der Ansprüche 1 bis 6, **dadurch gekennzeichnet, dass** das aus der Legierung hergestellte Schmiedeprodukt ein β-Gefüge und einen eingelagerten α-Mischkristallanteil von weniger als 5 % und einen Anteil intermetallischer Phasen von 2,5 - 4,5 % aufweist.

8. Strangpressprodukt, hergestellt aus einer Pb-freien Cu-Zn-Legierung nach einem der Ansprüche 1 bis 6, **dadurch gekennzeichnet, dass** das aus der Legierung hergestellte Strangpressprodukt ein β-Gefüge und einen eingelagerten α-Mischkristallanteil von weniger als 5 % und einen Anteil intermetallischer Phasen von 2,5 - 4,5 % aufweist.

9. Legierungsprodukt nach einem der Ansprüche 7 oder 8, **dadurch gekennzeichnet, dass** das Legierungsprodukt durch einen Glühprozess thermisch entspannt ist und durch diesen Prozess in dem Gefüge der Anteil der α-Mischkristalle auf 10 - 30 %, insbesondere auf 10 - 15 % angehoben und ein Anteil intermetallischer Phasen von 3 - 5 % gebildet ist.

10. Legierungsprodukt nach einem der Ansprüche 7 bis 9, **dadurch gekennzeichnet, dass** die Härte des Legierungsproduktes 160 - 190 HBW 2,5/62,5, insbesondere 170 - 185 HBW 2,5/62,5 beträgt.

11. Legierungsprodukt nach einem der Ansprüche 7 bis 10, **dadurch gekennzeichnet, dass** das Legierungsprodukt eine 0,2 %-Dehngrenze zwischen 300 und 400 MPa, insbesondere zwischen 300 und 350 MPa und eine Zugfestigkeit von 600 - 700 MPa, insbesondere von 600 - 640 MPa aufweist.

12. Legierungsprodukt nach Anspruch 7 und 11, **dadurch gekennzeichnet, dass** das Legierungsprodukt eine Bruchdehnung zwischen 10 - 30 %, insbesondere 13 - 20 % aufweist.

13. Legierungsprodukt nach Anspruch 8 und 11, **dadurch gekennzeichnet, dass** das Legierungsprodukt eine Bruchdehnung zwischen 10 und 16 % aufweist.

14. Legierungsprodukt nach einem der Ansprüche 7 bis 13, **dadurch gekennzeichnet, dass** die elektrische Leitfähigkeit des Legierungsproduktes zwischen 9 und 11 MS/m, insbesondere 9,3 und 10,0 MS/m beträgt.

## Claims

1. Pb-free Cu-Zn alloy for producing alloy products used under lubric conditions with the following composition (values in % by weight):
Cu: 57-59 %
Mn: 1.7 - 2.7 %
Al: 1.3 - 2.2 %
Si: 0.4 - 1.0 %
Ni: 0.4 - 0.85 %
Fe: 0.3 - 0.7 %
Sn: 0.15 - 0.4 %
the remainder being Zn as well as unavoidable impurities with 0.05 % by weight per element, wherein the sum total of the unavoidable impurities does not exceed 0.15 % by weight.

2. Pb-free Cu-Zn alloy according to claim 1, **characterised by:**
Mn: 1.9 - 2.6 %
Al: 1.4 - 2.1 %
Ni: 0.45 - 0.75 %
Fe: 0.3 - 0.6 %

3. Pb-free Cu-Zn alloy according to claim 2, **characterised by**:
Cu: 57.5 - 58.5 %
Mn: 2.0 - 2.5 %
Al: 1.5 - 2.0 %
Si: 0.50 - 0.70 %
Ni: 0.50 - 0.70 %
Fe: 0.35 - 0.55 %
Sn: 0.20 - 0.35 %

4. Pb-free Cu-Zn alloy according to any one of claims 1 to 3, **characterised in that** the Si content is not smaller than the Ni content.

5. Pb-free Cu-Zn alloy according to any one of claims 1 to 4, **characterised in that** the Sn content amounts to a maximum of 50% of the Ni content and a maximum of 50% of the Si content.

6. Pb-free Cu-Zn alloy according to any one of claims 1 to 5, **characterised in that** the Fe content is less by 0.05% to 0.1% than that of the Ni content.

7. Lubricating product, produced from a Pb-free Cu-Zn alloy according to any one of claims 1 to 6, **characterised in that** the lubricating product produced from the alloy comprises a β structure and an embedded α-mixed crystal proportion of less than 5% and a proportion of intermetallic phases of 2.5 - 4.5 %.

8. Extruded product, produced from a Pb-free Cu-Zn alloy according to any one of claims 1 to 6, **characterised in that** the extruded product produced from the alloy comprises a β structure and an embedded α-mixed crystal proportion of less than 5% and a proportion of intermetallic phases of 2.5 - 4.5 %.

9. Alloy product according to any one of claims 7 or 8, **characterised in that** the alloy product is thermically stress-relieved by an annealing process, and, by means of this process the proportion of the α-mixed crystals is raised to 10 - 30%, in particular to 10 - 15%, and a proportion of intermetallic phases of 3 - 5% is formed.

10. Alloy product according to any one of claims 7 to 9, **characterised in that** the hardness of the alloy product amounts to 160 - 190 HBW 2.5/62.5, in particular 170 - 185 HBW 2.5/62.5.

11. Alloy product according to any one of claims 7 to 10, **characterised in that** the alloy product exhibits a 0.2% elongation limit of between 300 and 400 MPa, in particular between 300 and 350 MPa, and a tensile strength of 600 - 700 MPa, in particular of 600 - 640 MPa.

12. Alloy product according to claim 7 and 11, **characterised in that** the alloy product exhibits an elongation after fracture of between 10 - 30%, in particular 13 - 20%.

13. Alloy product according to claim 8 and 11, **characterised in that** the alloy product exhibits an elongation after fracture of between 10 - 16%.

14. Alloy product according to any one of claims 7 to 13, **characterised in that** the electrical conductivity of the alloy product amounts to between 9 and 11 MS/m, in particular between 9.3 and 10.0 MS/m.

## Revendications

1. Alliage cuivre-zinc (Cu-Zn) sans plomb (Pb) pour fabriquer des produits en alliage utilisés en conditions lubrifiées présentant la composition suivante (indications en % de poids) :
Cu : 57 à 59 %,
Mn: 1,7 à 2,7 %,
Al : 1,3 à 2,2 %,
Si : 0,4 à 1,0 %,
Ni : 0,4 à 0,85 %,
Fe : 0,3 à 0,7 %,
Sn: 0,15 à 0,4%
le reste en Zn, auxquels s'ajoutent les inévitables impuretés représentant 0,5 % de poids pour chaque élément, la somme des inévitables impuretés ne dépassant pas 0,15 % de poids.

2. Alliage Cu-Zn sans Pb selon la revendication 1 **caractérisé en ce que** :
Mn : 1,9 à 2,6 %,
Al: 1,4 à 2,1 %,
Ni : 0,45 à 0,75 %,
Fe : 0,3 à 0,6 %,

3. Alliage Cu-Zn sans Pb selon la revendication 2 **caractérisé en ce que** :
Cu : 57,5 à 58,5 %,
Mn : 2,0 à 2,5 %,
Al : 1,5 à 2,0 %,
Si : 0,50 à 0,70 %,
Ni 0,50 à 0,70 %,
Fe : 0,35 à 0,55 %,
Sn : 0,20 à 0,35 %

4. Alliage Cu-Zn sans Pb selon l'une des revendications 1 à 3, **caractérisé en ce que** la teneur en Si n'est pas inférieure à la teneur en Ni.

5. Alliage Cu-Zn sans Pb selon l'une des revendications 1 à 4, **caractérisé en ce que** la teneur en Sn représente au maximum 50 % de la teneur en Ni et au maximum 50 % de la teneur en Si.

6. Alliage Cu-Zn sans Pb selon l'une des revendications 1 à 5, **caractérisé en ce que** la teneur en Fe est inférieure de 0,05 % à 0,1 % à la teneur en Ni.

7. Produit forgé, fabriqué à partir d'un alliage Cu-Zn sans Pb selon l'une des revendications 1 à 6, **caractérisé en ce que** le produit forgé fabriqué à partir de l'alliage présente une structure β et une teneur en cristaux mixtes α en inclusion de moins de 5 % et une teneur en phases intermétalliques de 2,5 à 4,5 %.

8. Produit de filage, fabriqué à partir d'un alliage Cu-Zn sans Pb selon l'une des revendications 1 à 6, **caractérisé en ce que** le produit de filage fabriqué à partir de l'alliage présente une structure β et une teneur en cristaux mixtes α en inclusion de moins de 5 % et une teneur en phases intermétalliques de 2,5 à 4,5 %.

9. Produit en alliage selon l'une des revendications 7 ou 8, **caractérisé en ce que** le produit en alliage est détendu thermiquement par un processus de recuit et que ce processus forme dans la structure une augmentation de la teneur en cristaux mixtes α pour atteindre 10 à 30 % et notamment de 10 à 15 % et une teneur en phases intermé-tallique de 3 à 5 %.

10. Produit en alliage selon l'une des revendications 7 à 9, **caractérisé en ce que** la dureté du produit en alliage s'élève à 160 à 190 HBW 2,5/62,5, notamment 170 à 185 HBW 2,5/62,5.

11. Produit en alliage selon l'une des revendications 7 à 10, **caractérisé en ce que** le produit en alliage présente une limite d'élasticité à 0,2 % située entre 300 et 400 MPa, notamment située entre 300 et 350 MPa et une résistance à la traction de 600 à 700 MPa, notamment de 600 à 640 MPa.

12. Produit en alliage selon la revendication 7 et 11, **caractérisé en ce que** le produit en alliage présente une résistance d'allongement à la rupture située entre 10 et 30 %, notamment entre 13 à 20 %.

13. Produit en alliage selon la revendication 8 et 11, **caractérisé en ce que** le produit en alliage présente une résistance d'allongement à la rupture entre 10 et 16 %.

14. Produit en alliage selon l'une des revendications 7 à 13, **caractérisé en ce que** la conductibilité électrique du produit en alliage est située entre 9 et 11 MS/m, notamment de 9,3 et 10,0 MS/m.
